# EUROPÄISCHE PATENTSCHRIFT

(11) **EP 0 045 342 B1**
(45) Veröffentlichungstag und Bekanntmachung des Hinweises auf die Patenterteilung: **14.12.1983**
(21) Anmeldenummer: 80890087.2
(22) Anmeldetag: 31.07.1980
(51) Int. Cl.: C10L 1/18

(54) **Kraftstoffzusammensetzung mit verbessertem Fliessvermögen bei tiefen Temperaturen**
Fuel composition with particular fluidity at low temperatures
Composition de combustible ayant un écoulement amélioré à basses températures

(43) Veröffentlichungstag der Anmeldung: 10.02.1982
(73) Patentinhaber: LEUNA-WERKE AG, D-06236 Leuna (DE)
(72) Erfinder: Nette, Wolfgang, Dr., 4203 Bad Dürrenberg (DD); Täubert, Hiltrud, Dr., 4850 Weissenfels (DD); Schlemmer, Leo, Dipl. Chem., 4090 Halle-Neustadt (DD); Gebauer, Manfred, Dipl. Chem., 4090 Halle-Neustadt (DD); Uhlig, Gerhard, 4090 Halle-Neustadt (DD); Welker, Jürgen, Dr., 4090 Halle-Neustadt (DD); Döscher, Lutz, Dipl. Chem., 4090 Halle-Neustadt (DD); Bormann, Konrad, Dr., 1330 Schwedt (DD); Stirnal, Günter, Dipl. Ing., 1330 Schwedt (DD); Limmer, Heinz, Dipl. Chem., 133 Schwedt (DD); Gerstmeyer, Annelies, Dipl. Chem., 1330 Schwedt (DD)
(74) Vertreter: Puchberger, Rolf, Dipl. Ing.

## Beschreibung

Die vorliegende Erfindung bezieht sich auf Heiz-oder Treibstoffmischungen, insbesondere Mitteldestillate, mit einem Zusatz an Polymeren, der das Fliessvermögen der Mischung bei tiefen Temperaturen verbessert.

Die in den Mitteldestillaten (Siedebereich 453-673 K bzw. 180 bis 400° C) enthaltenen Paraffine sind kirstallisationsfähig und fallen bei tiefen Temperaturen aus, agglomerieren allmählich zu grösseren Gebilden und setzen schliesslich die Fliess-und Pumpfähigkeit sowie die Filtrierbarkeit herab, so dass die Verwendung der Öle eingeschränkt wird.

Es ist seit langem bekannt, dass eine Reihe von Polymeren, wie chlorierte Polyäthylene, Äthylen/ Propylen- Mischpolymere, Copolymere aus Äthylen mit Akrylestern oder Vinylestern, flüssige Kondensationsprodukte aus mehrfach ungesättigten Monoestern und aromatischen Kohlenwasserstoffen, Polyolefine, Polyestergemische, Polymethacrylate, Säureamide, akylierte Napthene allein oder im Gemisch, das Kälteverhalten von Mitteldestillaten und damit den Gebrauchswert erfiohen (H. Gondermann und H.H. Giere, _{"}Chemiker Zeitung", 97 [1973] 9 S.462-469).

Der Einsatz von Äthylencopolymeren, speziell Äthylen/Vinylacetat-Copolymeren, als Fliessverbesserer für Mitteldestillate in dem Konzentrationsbereich 0,001 bis 1 Masse-%, der mittleren Molekularmasse von 500 bis 50040 und dem Comonomerengehalt von 1 bis 60 Masse-% ist allgemein bekannt (DE-C Nr. 1147799, DE-A Nr. 1162630, DE-B Nr. 1645873, DE-A Nr.2227786).

Es ist auch bekannt (DE-B Nr. 1914756), als Fliessverbesserer Copolymere zu benutzen, in denen bei der Herstellung durch die Begrenzung der Polymerisationstemperatur der Grad der Verzweigungen eingestellt wird. Bei diesen Ver-_{'} zweigungen handelt es sich um sogenannte Kurzkettenverzweigungen oder Äthylenseitenketten. Diese bilden sich an dem Hauptkettenmolekül nach dem sogenannten backbiting- Mechanismus und enthalten 4 bis 6 C-Atome.

Diese Art von Verzweigungen beeinträchtigt die Wirksamkeit von Fliessverbessern, da sie zum einen den Einbau des Polymeren in die Störstellen des Wachskristallgitters erschweren und zum anderen das weitere Anwachsen von Wachskristallen (Abschirmeffekt) nicht genügend verhindern.

Es ist weiterhin bekannt, dass man Mitteldestillate mit verbessertem Tieftemperaturverhalten erhalten kann, wenn man sie mit einer Kombination von
a) 1 bis 20 Gew.-Teilen einer als Kristallisationsverbesserer oder Impfkeime wirksamen polymeren Verbindung, und
b) 1 bis 99 Gew.-Teilen einer als Wachskristallisationnhemmer wirksamen polymeren Verbindung
   versetzt (DE-A Nr. 2206719).

Im allgemeinen weisen die als Impfkeime eingesetzten Verbindungen ein Molekulargewicht von 500 bis 30000 und vorzugsweise 500 bis 10000 und die als Kristallisationshemmer eingesetzten Verbindungen ein Molekulargewicht von 1200 bis 20000 und vorzugsweise 1200 bis 6000 auf. In den bevorzugten Ausführungsformen werden verschiedene Copolymere aus Äthylen und Vinylacetat eingesetzt, wobei das Verhältnis zwischen der Konzentration des Vinylacetates und dem Molekulargewicht des Copolymeren besonders wichtig ist.

Aufgabe der Erfindung ist die Verbesserung des Kälteverhaltens von Heiz- oder Treibstoffmischungen durch Zusatz spezieller Polymerer, durch deren Gegenwart das Fliessvermögen und die Pumpfähigkeit bei tiefen Temperaturen verbessert werden.

Zur Lösung der Aufgabe wird erfindungsgemäss bei einer Kraftstoffzusammensetzung mit verbessertem Fliessvermögen bei tiefen Temperaturen bestehend aus Heiz- oder Treibstoffen mit einem Siedebereich oberhalb von 453 K und aus Äthylencopolymeren vorgeschlagen, dass die Kraftstoffzusammensetzung 0,001 bis 0,5 Gew.-% eines Äthylencopolymeren mit einer mittleren Molekularmasse (Zahlenmittel) von 500 bis 5000, vorzugsweise 1000 bis 3500, und einem Comonomerengehalt von 25 bis 60 Gew.-% enthält, 3 bis 10 Langkettenverzweigungen pro 10⁴ C-Atome besitzt.

Die Langkettenverzweigungen besitzen eine Kettenlänge von mindestens 100 C-Atomen und sind teilweise beträchtlich länger. Damit unterscheiden sie sich deutlich von den Kurzkettenverzweigungen, die bei anderen Fliessverbesserern bekannt sind und vorzugsweise aus Methylgruppen bestehen. Es haben sich besonders ÄthylenVinylacetat-Copolymere mit einer mittleren Molekularmasse (Zahlenmittel) von 1000 bis 3500, einem Vinylacetatgehalt von 35 bis 50 Gew.-% und 4 bis 8 Langkettenverzweigungen pro 10⁴ C-Atome als geeignet erwiesen. Diese Copolymeren zeigen ein gutes Lösungsverhalten in den meisten aromatischen Lösungsmitteln, so dass die Zusatzstoffe sowohl in Form eines Konzentrates in einem aromatischen Lösungsmittel bzw. Lösungsmittelgemisch als auch direkt in den Kraftstoff gegeben werden können.

Besonders vorteilhaft ist, dass diese Copolymeren durch wiederholtes Abkühlen und Erwärmen kaum eine Beeinträchtigung der Wirkung zeigen, da sie ein gutes Lösungsverhalten zeigen.

Aufgrund ihres Aufbaus und ihrer Zusammensetzung verfügen die erfindungsgemäss eingesetzten Äthylen/Vinylacetat-Copolymeren sowohl über die notwendigen Polymethylensegmente, die von den Vinylacetateinheiten unterbrochen werden, sich aber an den Störstellen in das Gitter der Wachskristalle einbauen können, als auch über voluminöse Gruppen aufgrund der Langkettenverzweigungen, die den weiteren Einbau der in den Mitteldestillaten enthaltenen Paraffine an den Störstellen der Gitter erschweren und damit das weitere Kristallwachstum vermindern.

Mikrofotografien von unter extremen Bedingungen abgeschiedenen Wachskristallen des unbeschnittenen Ausgangsdieselkraftstoffes und des mit den erfindungsgemässen Äthylen/Vinylacetat-Copolymeren versetzten Dieselkraftstoffes zeigten, dass durch den Zusatz des Äthylen/Vinylacetat-Copolymeren die Abscheidung der Wachse als schwammartige Masse oder plättchenförmige Kristalle wesentlich verschoben wird, so dass die Grösse der sich bildenden Wachskristalle um 40 bis 60% verkleinert wird.

Nach einer besonderen Ausführungsform der Erfindung kann das verwendete Äthylen/Vinylacetat-Copolymere durch Veresterung mit 2- Äthylhexylacryl-, Isobutylacryl-, Laurylacryl- und Phthalsäure, mit weiteren grossen, raumfüllenden Substituenten versehen sein.

### Beispiel 1

Es wurde ein Dieselkraftstoff mit einem Siedebereich von 473 bis 628 K, einem Stockpunkt von 261 K und einem CFPP von 266 K eingesetzt. Diesem Kraftstoff wurde ein Äthylen/Vinylacetat-Copolymeres mit einem Vinylacetatgehalt von 38 Masse-% einer zahlenmittleren Molekularmassevon 2650 und 5 Langkettenverzweigungen pro 10⁴ C-Atomen in Form einer Lösung zugegeben. Dabei wurden folgende Ergebnisse erhalten:

### Beispiel 2

Es wurde ein Dieselkraftstoff mit einem Siedebereich von 471 bis 615 K, einem Stockpunkt von 269 K und einem CFPP von 267 K eingesetzt. Diesem Kraftstoff wurde ein Äthylen/Vinylacetat-Copolymeres mit einem Vinylacetatgehalt von 44 Masse-%, einer zahlenmittleren Molukularmasse von 1870 und 8 Langkettenverzweigungen pro 10⁴ C-Atomen in Form einer Lösung zugegeben. Dabei wurden folgende Ergebnisse erhalten:

### Beispiel 3

Einem Heizöl HE-D (nach TGL 3667) mit einem Stockpunkt von 286 K wurde ein Äthylen/Vinylacetat-Copolymeres mit einem Vinylacetatgehalt von 44 Masse-%, einer zahlenmittleren Molekularmasse von 1870 und 8 Langkettenverzweigungen pro 10⁴ C-Atomen zugesetzt. Es wurden dabei folgende Ergebnisse erhalten:

## Patentansprüche

1. Kraftstoffzusammensetzung mit verbessertem Fliessvermögen bei tiefen Temperaturen bestehend aus Heiz- oder Treibstoffen mit einem Siedebereich oberhalb von 453 K und aus Äthylencopolymeren, dadurch gekennzeichnet, dass die Kraftstoffzusammensetzung 0,001 bis 0,5 Gew.-% eines Äthylencopolymeren mit einer mittleren Molekularmasse (Zahlenmittel) von 500 bis 5000, vorzugsweise 1000 bis 3500, und einem Comonomerengehalt von 25 bis 60 Gew.-% enthält, welches 3 bis 10 Langkettenverzweigungen pro 10⁴ C-Atome besitzt.

2. Kraftstoffzusammensetzung nach Anspruch 1, dadurch gekennzeichnet, dass sie als Comonomere Vinylester und vorzugsweise Vinylacetat enthält.

3. Kraftstoffzusammensetzung nach den Ansprüchen 1 und 2, dadurch gekennzeichnet, dass das Äthylen/Vinylacetat-Copolymere durch Veresterung mit 2-Äthylhexylacryl-, Isobutylacryl-, Laurylacryl- und Phthalsäure, mit weiteren grossen, raumfüllenden Substituenten versehen ist.

4. Kraftstoffzusammensetzung nach den Ansprüchen 1, 2 und 3, dadurch gekennzeichnet, dass die Mischung mit weiteren Verbindungen versetzt werden kann, die als cold-filter-pluggingpoint-Verbesserer, Antioxydantien, Restinhibitoren oder Schlamminhibitoren und Schlammdispergiermittel wirken.

## Claims

1. Fuel composition with improved flow at low temperatures, consisting of heating fuels or engine fuels with a boiling range of above 453 K and of ethylene copolymers, characterized in that the fuel composition contains 0.001 to 0.5% by weight of an ethylene copolymer having a number-average mean molecular weight of 500 to 5,000, preferably 1,000 to 3,500, and a comonomer content of 25 to 60% by weight, which copolymer has 3 to 10 long- chain branches per 10⁴ C atoms.

2. Fuel composition according to claim 1, characterized in that it contains vinyl esters, preferably vinyl acetate, as comonomers.

3. Fuel composition according to claims 1 and 2, characterized in that the ethylene/vinyl acetate copolymer is provided with additional large, bulky substituents by esterification with 2-ethyl- hexylacrylic acid, isobutylacrylic acid, laurylacrylic acid and phthalic acid.

4. Fuel composition according to claims 1, 2 and 3, characterized in that there may be added to the mixture further compounds which act as cold-
filter plugging point improvers, antioxidants, residual inhibitors or sludge inhibitors, and sludge dispersants.

## Revendications

1. Composition de combustible ayant un écoulement amélioré à basses températures, composée de combustibles ou de mazouts de chauffage avec une gamme d'ébullition supérieure à 453 K et contenant des copolymères de l'éthylène, caractérisée en ce que la composition de combustible contient 0,001 à 0,5% en poids d'un copolymère de l'éthylène d'un poids moléculaire moyen compris entre 500 et 5000, de préférence entre 1000 et 3500, et de 25 à 60% en poids d'un comonomère, comprenant 3 à 10 ramifications à longue chaîne pour 10⁴ atomes de carbone.

2. Composition de combustible suivant la revendication 1, caractérisée en ce que le comonomère est un ester vinylique et en particulier de l'acétate de vinyle.

3. Composition de combustible suivant les revendications 1 et 2, caractérisée en ce que le copolymère d'éthylène et d'acétate de vinyle contient, par suite d'une estérification par l'acide éthyl-2-hexylacrylique, l'acide isobutylacrylique, l'acide laurylacrylique ou l'acide phtalique, d'autres substituants volumineux.

4. Composition de combustible suivant les revendications 1, 2 et 3, caractérisée en ce qu'elle contient d'autres agents efficaces pour abaisser le point de colmatage du filtre froid, comme antioxy- gènes, comme inhibiteurs de la formation de résidus ou de boues et comme agents de dispersion des boues.
